# EUROPÄISCHE PATENTSCHRIFT

(11) **EP 0 020 536 B1**
(45) Veröffentlichungstag und Bekanntmachung des Hinweises auf die Patenterteilung: **20.02.1985**
(21) Anmeldenummer: 79901411.3
(22) Anmeldetag: 26.10.1979
(51) Int. Cl.: B22F 3/20

(54) **Ringförmige Kapseln für Presslinge und Verfahren zur pulvermetallurgischen Herstellung von Rohren und Verfahren zum Herstellen derartiger Kapseln**
Annular casings and process for the production of tubes by powder metallurgy and process for the manufacturing of such casings
Boitiers annulaires et procédé pour la production de tubes par métallurgie des poudres et procédé de production de ces boitiers

(30) Priorität: 26.10.1978 DE 2846658; 26.10.1978 DE 2846659; 26.10.1978 DE 2846660
(43) Veröffentlichungstag der Anmeldung: 07.01.1981
(73) Patentinhaber: GRÄNGES NYBY AB, S-640 44 Nybybruk (SE)
(72) Erfinder: ASLUND, Christer, S-644 00 Torshälla (SE); AKERMAN, Ake, S-644 00 Torshälla (SE); ERIKSSON, Hans, S-644 00 Torshälla (SE); FLODIN, Benny, S-644 00 Torshälla (SE); TORNBERG, Claes, S-644 00 Torshälla (SE)
(74) Vertreter: Neugebauer, Erich, Dr.
(86) Internationale Anmeldenummer: EP7900083
(87) Internationale Veröffentlichungsnummer: WO8000803

## Beschreibung

Die vorliegende Erfindung betrifft eine ringförmige Kapsel für Preßlinge zur pulvermetallurgischen Herstellung von Rohren, wobei die Kapsel einen Außen- und Innenmantel aus dünnem, duktilem Blech aufweist, zwischen denen ein Innenraum mit ringförmigem Querschnitt zur Aufnahme von isostatisch zu pressenden Metall- oder Legierungspulvern vorhande ist, der an seinen Stirnseiten mittels ringförmiger Deckel dicht verschließbar ist. Weiter betrifft die vorliegende Erfindung ein Verfahren zum Herstellen derartiger Kapseln sowie ein Verfahren zur pulvermetallurgischen Herstellung von Rohren.

Aus der DE-AS 24 19 014 (deutsche Auslegeschrift Nr. 24 19 014) ist bereits ein Verfahren zum Herstellen von Rohren aus rostfreiem Stahl bekannt, die gleichmäßiges Gefüge sowie gleichmäßig physikalische und chemische Eigenschaften und eine gute Weiterverarbeitbarkeit aufweisen, wobei Pulver aus solchem Stahl in metallische Kapseln gefüllt und die verschlossenen Kapseln mittels allseitig wirkendem Druck komprimiert werden und der so erhaltene Preßling zu Rohren stranggepreßt wird, und wobei durch Zerstäuben von Schmelze in Inertgas, hergestelltes Stahlpulver aus überwiegend sphärischen Teilchen verwendet wird, dünnwandige Kapseln aus einem duktilen Metall verwendet werden, deren Wanddicke maximal etwa 5% des Außendurchmessers der Kapsel beträgt, die Dichte des in die Kapsel eingefüllten Stahlpulvers durch Vibration und/oder Ultraschall auf etwa 60 bis 70% der theoretischen Dichte erhöht wird und die Dichte des Stahlpulvers durch isostatisches Kaltpressen der Kapsel mittels eines Druckes von mindestens 1500 bar auf mindestens 80%, vorzugsweise 80% bis 93% der theoretischen Dichte erhöht wird, der Preßling erwärmt und anschließend heiß, vorzugsweise bei Temperaturen von mindestens etwa 1200°C zu dem gewünschten Halbzeug stranggepreßt wird.

Nach der DE-AS 24 19 014 kann man die metallischen Kapseln, die mit dem Stahlpulver gefüllt sind, vor dem Verschließen evakuieren und/oder mit einem Gas, insbesondere einem Inertgas, z.B. Argon, füllen.

Nach der DE-AS 24 19 014 werden vorzugsweise metallische Kapseln verwendet, deren Wanddicke weniger als 3%, insbesondere weniger als 1% des Außendurchmessers der Kapsel beträgt, und insbesondere metallische Kapseln verwendet, deren Wanddicke zwischen etwa 0,1 bis 5 mm, vorzugsweise zwischen etwa 0,2 und 3 mm liegt.

Nach der DE-AS 24 19 014 sind auch Verbundrohre herstellbar, wobei man dünnwandige metallische Kapseln verwendet, die durch eine oder mehrere konzentrische Scheidewände in zwei oder mehr Bereiche getrennt sind und man die überwiegend sphärischen Pulverteilchen der verschiedenen Stahlqualitäten in jeweils einen dieser Bereiche unter gleichzeitigem Vibrieren einfüllt, danach die Scheidewände entfernt und die Kapseln verschließt, worauf das isostatische Kaltpressen und das Strangpressen bei erhöhter Temperatur erfolgt. Beim Strangpressen der Preßlinge zu Rohren wird normalerweise Glas als Schmiermittel verwendet. Da große Ansprüche an das Schmiermittel beim Extrudieren, insbesondere von rostfreien Stahlqualitäten, bei höheren Temperaturen gestellt werden, ist es notwendig, eine im wesentlichen plane Stirnfläche des Preßlings zu haben, damit das in Form eines Glasrondells auf die Stirnfläche des Preßlings gegebene Schmiermittel wirklich ausgenutzt wird.

Es hat sich nun gezeigt, daß man bei der Extrudierung Oberflächenfehler erhielt, und zwar im vorderen Teil des extrudierten Rohres, was seinen Grund darin hatte, daß man beim Übergang zwischen Deckel und Mantel eine kräftige Störung des Fließverlaufs erhielt, was auf die störende Wirkung der Schweißung zurückzuführen war. Dies verursachte eine bedeutende Ausbeuteeinbuße.

Aufgabe der vorliegenden Erfindung ist es, die Ausbeute zu erhöhen, d.h. den prozentuellen Anteil an fehlerhaften extrudierten Rohren zu verringern und die Qualität und Maßgenauigkeit der extrudierten Rohre zu erhöhen.

Diese Aufgabe wird ausgehend von einer Kapsel der eingangs genannten Art erfindungsgemäß dadurch gelöst, daß zumindest der Außenmantel einen in Richtung der Kapsellängsachse sich ändernden Umfang aufweist, wobei die den Stirnseiten der Kapsel benachbarten Mantelendabschnitte die radialen Abmessungen des fertigen Preßlings aufweisen und der Mantelmittelabschnitt mit einer die Schrumpfung beim isostatischen Pressen ausgleichenden, von der Kapselachse gleichmäßig nach außen gerichteten Ausbauchung versehen ist und der Mantelmittelabschnitt mit den Endabschnitten über sich von diesen aus konisch erweiternde Mantelzwischenabschnitte verbunden ist und daß zumindest an der vorderen Stirnseite der Kapsel ein aus Vollmaterial bestehender oder aus Pulver gepreßter, eine plane äußere Stirnfläche aufweisender, mit einer zentralen Bohrung zur Aufnahme des Innenmantels versehener, sich kegel-, halbkugelförmig oder konisch verjüngender Einsatz vorgesehen ist, wobei sich der sich verjüngende Teil des Einsatzes in den sich konisch erweiternden Mantelzwischenabschnitt hineinerstreckt.

Die erfindungsgemäße Ausbildung der Kapsel bietet den Vorteil, daß der Preßling nach dem kaltisostatischen Pressen der Kapsel keine "Sanduhrform" mit eingeschnürtem mittleren Bereich zeigt. Diese sogenannte "Sanduhrform" entsteht vielfach dadurch, daß die Enden der Kapsel, die mittels Deckel oder dgl. verschlossen sind, eine geringere Schrumpfung bei einer kaltisostatischen Pressung zeigen als der mittlere Bereich der Kapsel. Da für den Extrudiervorgang ein Preßling erforderlich ist, dessen Außenmantel möglichst genau zylinderförmig ausgebildet ist, ist es notwendig, bei einer "Sanduhrform" des Preßlings die Enden zu trimmen, was eine sehr teure Bearbeitung darstellt, wobei die Gefahr besteht, daß Risse auftreten. Die erfindungsgemäße Ausbildung der Kapsel bietet den Vorteil, daß eine Bearbeitung bzw. ein Trimmen des Preßlings zur Erzielung einer zylindrischen Form entfällt. Darüber hinaus ermöglicht es die Erfindung, Preßlinge herzustellen, deren Durchmesser sehr genau den gewünschten Durchmesserabmessungen entsprechen. Erfindungsgemäß können Genauigkeiten von ±0,2%, insbesondere +0,1% erreicht werden. Dabei können die Durchmesserabmessungen des Preßlings absolut ±0,2 mm, insbesondere ±0,1 mm genau hergestellt werden.

Vorzugsweise werden bei der erfindungsgemäßen Kapsel der Außenmantel und/oder der Innenmantel im Bereich der Kapselenden als im wesentlichen zylindrische Abschnitte hergestellt, deren Durchmesserabmessungen genau denjenigen des gewünschten Preßlings entsprechen und die stetig in einen ausgebauchten mittleren Kapselbereich übergehen.

Vorteilhafterweise wird die Formgebung des Außen- und/oder Innenmantels der Kapsel erfindungsgemäß so gestaltet, daß die Ausbauchung von jedem der zylindrischen Abschnitte an den Kapselenden aus in axialer Richtung, jeweils zur Kapselmitte hin gesehen, zunächst in einem nach außen ein konkaves Querschnittsprofil aufweisenden Bereich allmählich und stetig zunimmt, wobei die Neigung des Außen- und/oder Innenmantels gegen die Kapselachse ebenfalls allmählich und stetig zunimmt, dann folgt vorzugsweise ein konischer Zwischenbereich, in dem die Neigung des Außen- und/oder Innenmantels im wesentlichen etwa konstant bleibt, wobei sich an diesen konischen Zwischenbereich ein Bereich anschließt, in dem der Außen- und/oder Innenmantel nach außen ein konvexes Querschnittsprofil aufweist und allmählich und stetig in einen achsparallelen Mittelabschnitt übergeht, der vorzugsweise im wesentlichen einen konstanten Durchmesser aufweist.

Eine Verbesserung der Maßgenauigkeit des Preßlings und eine Verminderung der Ausschußquote kann erfindungsgemäß auch dadurch erzielt werden, daß an der vorderen und/oder hinteren Stirnseite der Kapsel ein platten-, kegel-, halbkugel- oder trichterförmiger Einsatz aus Vollmaterial angeordnet wird. Durch das Vorsehen derartiger Einsätze werden die Fließeigenschaften beim Extrudieren des Preßlings wesentlich verbessert und die Ausbeute an rostfreiem Material erhöht, da die Einsätze, die vorzugsweise aus elektrisch leitendem Metall, insbesondere Weicheisen bzw. einem kohlenstoffarmen weichen Stahl bestehen, die Enden der extrudierten Rohre bilden, die ohnehin abgeschnitten werden müssen. Ferner wird durch die vorzugsweise aus einem elektrisch leitenden Metall bestehenden Einsätze im Bereich der vorderen und/oder hinteren Stirnfläche der Kapsel die Erwärmung des Preßlings vor dem Extrudieren mittels induktiver Wärme wesentlich erleichtert, da die metallischen Einsätze sich leicht induktiv aufheizen lassen und ihre Wärme an die übrigen Teile des Preßlings, insbesondere an den mit Pulver gefüllten Innenraum abgeben und damit zur schnellen Aufheizung des gesamten Preßlings beitragen.

Als besonders vorteilhaft hat sich die Kombination der vorgenannten Einsätze im Bereich der vorderen und/oder hinteren Stirnfläche der Kapsel und die Ausbildung des Außen- und/oder Innenmantels der Kapsel mit einer der Schrumpfung beim isostatischen Pressen entgegen- und nach außen gerichteten Ausbauchung erwiesen, die so bemessen ist, daß sie durch die Schrumpfung im wesentlichen wieder beseitigt wird. Durch diese Kombination können erfindungsgemäß die Abmessungen des Preßlings noch wesentlich genauer eingehalten werden. Insbesondere ist es möglich, die Abmessungen des Preßlings auf ±0,05% oder absolut auf ±0,1 mm oder genauer einzuhalten, was für die fehlerfreie Herstellung von extrudierten Gegenständen, insbesondere von extrudierten Rohren, von größter Bedeutung ist.

Erfindungsgemäß können die Einsätze als die Kapsel stirnseitig verschließende Deckel ausgebildet sein, wobei die Einsätze mit dem Kapselaußenmantel und dem Kapselinnenmantel dicht verschweißt werden können. Vorteilhafterweise können zwischen den Einsätzen und dem Innenraum der Kapsel auch Blecheinlagen angeordnet werden, die als Deckel ausgebildet sind und mit dem Außenmantel und dem Innenmantel durch Schweißen dicht verbunden werden.

Erfindungsgemäß können für Kapseln zum Herstellen von Preßlingen zum Extrudieren von Rohren Einsätze für die vordere Stirnseite der Kapsel verwendet werden, die trichterförmig ausgebildet und mit einer zentralen Bohrung versehen sind, wobei der Winkel y zwischen der Wandung der zentralen Bohrung für den Innenmantel der Kapsel und der kegeligen Manfelfläche des trichterförmigen Einsatzes etwa 40° bis 60°, vorzugsweise etwa 40° bis 50° insbes. etwa 45° beträgt.

Erfindungsgemäß kann es für die Rohrherstellung vorteilhaft sein, daß zumindestens an der vorderen Stirnseite der Kapsel ein mit einer zentralen Bohrung versehener ringförmiger Einsatz vorgesehen wird, der eine im wesentlichen plane Stirnfläche aufweist, und dessen Begrenzungsfläche zwischen der Wandung der zentralen Bohrung und seinem größten Außendurchmesser ein etwa kreisbogenförmiges Querschnittsprofil aufweist, wobei der Mittelpunkt des Kreisbogenprofils etwa im Bereich der Schnittlinie zwischen der planen Stirnfläche und der zentralen Bohrung liegt.

Eine weitere wesentliche Verbesserung der Kapseln und der daraus hergestellten Preßlinge und der extrudierten Gegenstände, insbesondere der extrudierten Rohre, kann in Kombination mit den vorstehen beschriebenen erfindungsgemäß ausgebildeten Einlagen oder unabhängig von diesen Einlagen nach der Erfindung dadurch erzielt werden, daß zumindeste der Mantel der Kapsel über den ganzen Umfang etwa gleiche Festigkeitseigenschaften in axialer Richtung aufweist. Vorzugsweise ist mindestens der Außenmantel der Kapsel nach der Erfindung von einem dünnwandigen, spiralgeschweißten oder extrudierten Rohr gebildet. Eine derartige Ausbildung des Außenmantels der Kapsel bietet den Vorteil, daß extrudierte Produkte, insbesondere Rohre, erhalten werden, bei denen die Fehlerquote und damit der Ausschuß merklich verringert sind.

Vorzugsweise wird die Steigung der von der Schweißnaht gebildeten Spirale im Verhältnis zur Länge der Kapsel so bemessen, daß die Schweißnaht etwa eine vollständige Windung bildet. Ein mit einer derartigen Schweißnaht vorgesehener Außenmantel weist an jedem Punkt längs seines Umfanges in axialer Richtung nur eine Schweißnaht und in axialer Richtung in etwa gleiche Festigkeitseigenschaften auf. Alternativ kann die Schweißnaht zwei, drei oder mehr vollständige Windungen bilden.

Die vorliegende Erfindung ist anwendbar bei Kapseln und Preßlingen zum Extrudieren von Gegenständen, insb. von Rohren, Stangen oder ähnlich profilierten, langgestreckten, dichten, metallischen Gegenständen, insbesondere aus rostfreiem Stahl oder hochlegierten Nickelstählen, insbesondere warmfesten Stählen für Wärmetauscher, z.B. hochlegierten Nickelstählen mit 80% Nickel und 20% Chrom, wobei in die erfindungsgemäße Kapsel Pulver aus Metall oder Metallegierungen oder Mischungen davon oder Mischungen von Pulvern aus Metallen und/oder Metallegierungen mit keramischen Pulvern gefüllt wird. Als Pulver wird vorzugsweise sphärisches oder zum überwiegenden Teil sphärisches Pulver verwendet, mit einem mittleren Durchmesser vorzugsweise unter etwa 1 mm. Erfindungsgemäß wird sphärisches Pulver verwendet, das in einer Schutzgas-, vorzugsweise Argonatmosphäre, aus dem gewünschten Ausgangsmaterial, d.h. dem gewünschten Metall und/oder Metallegierung durch Atomisieren hergestellt worden ist. Dabei werden vorzugsweise Pulverkörner mit einem Durchmesser größer als 1 mm, zumindest zum überwiegenden Teil, abgesiebt, da die Gefahr besteht, daß in Pulverkörnern mit einem Durchmesser größer als 1 mm Argon eingeschlossen ist. Ein derartiger Einschluß von Argon kann beim Atomisieren z.B. durch Turbulenz erfolgen. Ein Argoneinschluß würde beim Extrudieren ungünstige Eigenschaften der extrudierten Gegenstände hervorrufen und zu Einschlußzeilen führen.

Erfindungsgemaß wird die Kapsel zum Herstellen der Preßlinge für die zu extrudierenden Rohre mit dem Pulver gefüllt, wobei die Dichte des in die Kapsel gefüllten Pulvers durch Vibration auf etwa 60 bis 71% der theoretischen Dichte erhöht wird und wobei die Frequenz der Vibration vorzugsweise mindestens etwa 70 Hz, vorteilhafterweise 80 bis 100 Hz gewählt wird. Durch Vibration mit 80 bis 100 Hz kann eine Dichte von etwa 68 bis 71% der theoretischen Dichte erhalten werden.

Nach dem Einfüllen und Verdichten des Pulvers mittels Vibration wird die Kapsel verschlossen, vorzugsweise nach Evakuierung und/oder Füllen mit Inertgas. Danach wird die Dichte des Pulvers durch isostatisches Kaltpressen mit einem Druck von mindestens 4000 bar, vorzugsweise 4200 bis 6000 bar, insb. 4500 bis 5000 bar, mit mindestens 80 bis 93% der theoretischen Dichte erhöht.

Es hat sich gezeigt, daß Kapseln, die im allgemeinen aus dünnem Blech, vorzugsweise etwa 1 bs 2 mm dickem Blech, insb. etwa 1,5 mm dickem Blech, besonders vorteilhaft sind. Als Material für diese Kapsel wird vorzugsweise kohlenstoffarmer weicher Stahl, insb. mit einem Kohlenstoffgehalt kleiner 0,015%, insb. kleiner 0,004% verwendet, um ein Aufkohlen des Pulvers während der Erwärmung und beim Extrudieren zu verhindern.

Durch den allseitigen Druck beim kaltisostatischen Pressen wird die Kapsel gleichförmig sowohl in Längsrichtung wie auch in radialer Richtung komprimiert und bildet dann einen Preßling. Dieser Preßling soll möglichst keine Unregelmäßigkeiten aufweisen, da diese zu Schwierigkeiten beim Extrudieren, insb. beim Extrudieren von Rohren, führen.

Um einen Preßling zum Extrudieren eines Rohres herzustellen, wird eine Kapsel verwendet, die als Ringkörper ausgebildet ist, wobei der Außenmantel dieses Ringkörpers von einem spiralgeschweißten Rohrabschnitt gebildet wird, der z.B. aus einem etwa 1,5 mm dicken Blech hergestellt ist.

Im Inneren dieses Außenmantels wird ein Innenmantel z.B. in Form eines längsgeschweißten Rohrabschnitts eingesetzt, der einen kleineren Durchmesser, aber die gleiche Wandstärke aufweist, wie der Außenmantel. An einer Seite wird ein ringförmiger Deckel zwischen Außen- und Innenmantel befestigt und der Ringraum zwischen den beiden Rohren so einseitig verschlossen. Dann wird sphärisches Pulver in den Ringraum eingefüllt und durch Vibrieren mit z.B. 80 Hz auf etwa 68% der theoretischen Dichte verdichtet. Dann wird evakuiert und die andere Stirnseite des ringförmigen Körpers durch einen entsprechenden zweiten Deckel abgedichtet. Danach erfolgt ein kaltisostatisches Pressen in einer Flüssigkeit, z.B. Wasser, mit einem Druck von z.B. 4700 bar. Durch den allseitigen Druck erhält man einen Preßling mit einer Dichte von z.B. 85% der theoretischen Dichte.

Bei der erfindungsgemäßen Kapsel wird angestrebt, daß die spiralförmige Schweißnaht möglichst glatt ist und möglichst die Eigenschaften des Bleches nicht wesentlich verändert. Daher wird die Schweißnaht vorzugsweise mittels Walzen und/oder mittels Schleifen geglättet. Die Glättung der Schweißnaht mittels Walzen kann unmittelbar an den Schweißvorgang erfolgen.

Bei Kapseln zum Herstellen von Rohren kann es zweckmäßig sein, nicht nur den Außenmantel, sondern auch den Innenmantel aus einem Rohr zu fertigen, das längs seines Umfangs etwa gleiche Festigkeitseigenschaften in axialer Richtung aufweist. Hierbei kann der Innenmantel entweder aus einem spiralgeschweißten Rohr oder aus einem extrudierten Rohr bestehen. Die Anwendung eines extrudierten oder spiralgeschweißten Rohres für den Innenmantel ist insbesondere bei großen Abmessungen zweckmäßig. Bei kleineren Abmessungen ist est im allgemeinen ausreichend, wenn der Außenmantel der Kapsel erfindungsgemäß aus einem Rohrabschnitt hergestellt wird, der längs seines Umfangs etwa die gleichen Festigkeitseigenschaften in axialer Richtung aufweist.

Im folgenden wird die Erfindung anhand einer schematischen Zeichnung an einem Ausführungsbeispiel näher erläutert.
Fig. 1 zeigt eine Ausführungsform der erfindungsgemäßen Kapsel im Längsschnitt;
Fig. 2, 3 und 4 zeigen Längsschnitte ähnlich Fig. 1 von abgewandelten Ausführungsformen.

Die Kapsel ist in Fig. 1 allgemein mit 101 bezeichnet. Die Kapsel weist einen Außenmantel 102 und einen Innenmantel 104 auf. Sowohl im Bereich der vorderen Stirnseite der Kapsel wie im Bereich der hinteren bzw. bodenseitigen Stirnseite der Kapsel sind Einsätze 130 bzw. 140 angeordnet, die die vordere bzw. hintere Stirnfläche der Kapsel bilden. Der Außenmantel 102 besteht aus einem spiralgeschweißten Rohrabschnitt, über dessen Umfang die Schweißnaht in einer Spirale verläuft, deren Steigung so bemessen ist, daß die Spirale über die Länge des Rohrabschnittes etwa eine vollständige Windung bildet.

Insbesondere hat sich gezeigt, daß es zweckmäßig ist, die spiralförmige Schweißnaht des Außenmantels 102 so anzuordnen, daß sie zwischen den Schweißnähten 116 und 126, durch die die Deckel 110 und 120 am Außenmantel 102 festgeschweißt sind, eine vollständige Windung bildet. Es kann aber auch vorteilhaft sein, die Steigung der Schweißnaht des Außenmantels so zu wählen, daß die Spiralschweißnaht zwischen den Schweißnähten 116 und 126 zwei, drei oder mehr vollständige Windungen bildet.

Der Außenmantel 102 und auch der Innenmantel 104 der Kapsel 101 bestanden bei einem praktischen Ausführungsbeispiel aus Blech mit einer Dicke von 1,5 mm und einem Kohlenstoffgehalt kleiner als 0,004%. Die Kapsel hatte bei dem genannten Ausführungsbeispiel eine Länge von 600 mm und einen Außendurchmesser von 150 mm. Der Innendurchmesser des Innenmantels 104 betrug etwa 55 mm. Der Innenmantel 104 bestand aus einem längsgeschweißten Rohrabschnitt. Zum Herstellen des Preßlings wurde Pulver, das zum überwiegenden Teil aus sphärischen Körnern mit einem mittleren Durchmesser unter 1 mm bestand und das durch Atomisierung in Argonatmosphäre aus dem gewünschten Ausgangsmaterial z.B. aus rostfreiem Stahl hergestellt worden war, in die bodenseitig verschlossene Kapsel 101 eingefüllt. Nach dem Einfüllen wurde das Pulver durch Vibration mit einer Frequenz von 80 Hz auf eine Dichte von etwa 68% der theoretischen Dichte verdichtet. Danach wurde evakuiert und die Kapsel mittels des Deckels 110 verschlossen, der durch Schweißen etwa längs der Schweißnaht 116 in Fig. 1 mit dem Außenmantel 102 der Kapsel verbunden wurde. Danach wurde die Dichte des Pulvers durch isostatisches Kaltpressen mit einem Druck von 4700 bar auf etwa 85% der theoretischen Dichte erhöht. Der so erhaltene Preßling wurde, wie in der DE-AS 24 19 014 beschrieben, zum Rohr stranggepreßt.

Bei der Ausführungsform gemäß Fig. 1 weist der vordere Einsatz 130 eine zentrale Bohrung 132 für die Aufnahme des Innenmantels 104 der Kapsel auf. Der Einsatz 130 weist eine im wesentlichen plane Stirnfläche 134 auf. Er ist jedoch an seinem äußeren Rand bei 135 abgeschrägt bzw. abgerundet und weist dann zunächst einen zylindrischen Abschnitt 137 auf, der in die konische Mantelfläche 136 übergeht. Bei 139 ist der Übergang von der kegelförmigen Mantelfläche 136 zur Wandung der zentralen Bohrung 132 abgerundet. Der Deckel 110, der als Blecheinlage ausgebildet ist, entspricht in seiner Kontur genau derjenigen der angrenzenden Teile der Einlage 130. Insbesondere weist der Deckel 110 am äußeren Rand einen zylindrischen Abschnitt 117 auf, der eine gute Anlage des Deckels 110 an dem Außenmantel 102 sicherstellt, wobei der äußere Rand dieses zylindrischen Abschnittes 117 mittels einer Schweißnaht 116 mit dem Außenmantel 102 verbunden ist. Auch im inneren Bereich weist der Deckel 110 einen kurzen, im wesentlichen zylinderförmigen Abschnitt 119 auf, der an dem Innenmantel 104 der Kapsel anliegt und bei 118 mittels einer Schweißnaht mit dem Innenmantel 104 dicht verschweißt ist. Auch weist der Deckel 110 eine der Abrundung 139 des Einsatzes 130 entsprechende Abrundung auf.

Im Bereich der hinteren Stirnseite der Kapsel 101 ist ein Einsatz 140 angeordnet, der eine zentrale Bohrung 142 aufweist und eine nach außen weisende ebene Stirnfläche 144. Dieser Einsatz 140 ist am Rand bei 145 ebenfalls abgeschrägt bzw. abgerundet und weist einen äußeren zylindrischen Abschnitt 147 auf. Der bodenseitige Deckel bzw. Kapselboden 120 entspricht in seiner Form der Form des Einsatzes 140 und weist auch einen äußeren zylindrischen Abschnitt 127 und einen inneren zylindrischen Abschnitt 129 auf. Der bodenseitige Deckel 120 ist mittels Schweißnähten 126 und 128 mit dem Außenmantel 102 bzw. dem Innenmantel 104 dicht verschweißt. Die Einsätze 130 und 140 bestehen vorzugsweise aus Weicheisen bzw. kohlenstoffarmen weichem Stahl.

Bei dem Ausführungsbeispiel gemäß Fig. 1 weist der an der vorderen Stirnseite der Kapsel vorgesehene Einsatz 130 ein im wesentlichen kreisbogenförmiges Querschnittsprofil 136 auf. Die Mittelpunkte des kreisbogenförmigen Querschnittsprofils 136 liegen auf einem Kreis, der etwa im Bereich der Schnittlinie zwischen der planen Stirnfläche 134 und der Wandung der Bohrung 132, d.h. im Bereich der vorderen Begrenzungslinie der Bohrung 132, liegt und durch zwei Kreuze 138 in Fig. 1 angedeutet ist. Das etwa kreisbogenförmige Querschnittsprofil 136 bietet den Vorteil, daß beim Extrudieren des Preßlings der aus Weicheisen oder einem ähnlichen Metall bestehende Einsatz 130 zusammen mit dem Deckel 110, den Schweißnähten 116, 118 und den benachbarten Teilen des Außenmantels 102 und des Innenmantels 104 den ersten Teil des Rohres bilden, der nach dem Extrudieren abgeschnitten wird oder sogar von selber abfällt, wenn die Verbindung zu dem vorzugsweise aus rostfreiem Stahl bestehenden, aus der Pulverfüllung der Kapsel hergestellten nachfolgenden Rohr keine oder keine hinreichende Festigkeit aufweist. Durch die etwa kreisbogenförmige Ausbildung der Begrenzungslinie 136 des Einsatzes 130 wird erreicht, daß die Trennungslinie zwischen dem vorderen, als Abfall anfallenden Abschnitt des extrudierten Rohres und dem eigentlichen aus hochwertigem rostfreiem Material bestehenden Rohr scharf und als sich im wesentlichen senkrecht zur Rohrlängsachse erstreckende Trennungsfläche ausgebildet ist. Auch der Deckel 110 weist einen in etwa zylindrischen Abschnitt 117 auf, der bei 116 mit dem Außenmantel 102 der Kapsel verschweißt ist, sowie einen etwa zylinderförmigen inneren Abschnitt 119, der an dem Innenmantel 104 anliegt und bei 118 mittels einer umlaufenden Schweißnaht dicht mit dem Innenmantel verbunden ist. Der Übergang von der Wandung der zentralen Bohrung 132 zu dem kreisförmigen Querschnittsprofil 136 ist bei 139 abgerundet.

Es kann auch vorteilhaft sein, die Einsätze 130 und 140 unmittelbar mit dem Außenmantel 102 bzw. dem Innenmantel 104 dicht zu verschweißen. In diesem Fall können Deckel 110 und Boden 120 entfallen.

Bei Verwendung von Blecheinlagen als Deckel bzw. Boden kann es zweckmäßig sein, an diesen die Einsätze 130, 140 durch Punktschweißen zu befestigen. Vielfach genügt es jedoch auch, die Einsätze 130 und 140 durch die gebördelten Enden 115 bzw. 125 des Außenmantels 102 festzulegen.

Der Einsatz im Bereich der vorderen Stirnfläche der Kapsel führt beim Extrudieren zu einer Art Tunneleffekt, wenn dieser Einsatz aus duktilem Material, z.B. duktilem Eisen, Weicheisen, niedriglegiertem Kohlenstoffstahl oder Gußeien, besteht. Der Druck, der im Container der Extrusionspresse zum Extrudieren des Preßlings erforderlich ist, erniedrigt sich, wenn der vordere Einsatz aus duktilem Material besteht und dieses Material leichter zum Fließen bringbar ist, als die Pulverfüllung des Preßlings. Ist der Fließvorgang, der bei der Extrusion stattfindet, einmal eingeleitet, so greift er auch auf die Pulverfüllung über, selbst dann, wenn die Fließgrenze der Pulverfüllung höher liegt als die Fließgrenze des duktilen Materials des Einsatzes; es findet also eine Art Tunneleffekt statt.

Der Außenmantel 102 weist in Figur 1 eine Ausbauchung 103 auf, die der Schrumpfung beim kaltisostatischen Pressen entgegengesetzt ist. In Figur 1 weist auch der Einsatz 140 im Bereich des Kapselbodens 120 ein etwa kreisbogenförmiges Querschnittsprofil 146 auf, das im Bereich der zentralen Bohrung 142 über einen abgerundeten Bereich 149 in die Wandung der Bohrung 142 übergeht. Außen besitzt der Einsatz 140 einen im wesentlichen zylindrischen Abschnitt 147, an dem ein zylindrischer Abschnitt 127 des Bodens 120 zur Anlage kommt. Der zylindrische Abschnitt 127 ist bei 126 an einem im wesentlichen zylindrischen Abschnitt 166 des Außenmantels 102 angeschweißt. An dem Innenmantel 104 liegt der Deckel 120 mit seinem zylindrischen Abschnitt 129 an und ist bei 128 mit dem Innenmantel verschweißt. Die äußere Stirnfläche 144 des Einsatzes 140 ist plan ausgebildet und am äußeren Rand bei 145 abgerundet bzw. abgeschrägt, sodaß der gebördelte untere Rand 125 des Außenmantels 102 den Einsatz 140 festhalten kann. Die Ausbauchung 103 ist so bemessen, daß die Innenfläche des Außenmantels 102 nach dem kaltisostatischen Pressen bis zur Linie 170 schrumpft, die der idealen Zylinderform entspricht. Dementsprechend sind auch die zylindrischen Abschnitte 156 und 166 des Außenmantels 102 bis zur Fluchtung mit der Linie 170 vorzugsweise durch Walzen eingezogen.

Um keine Faltenbildung zu erhalten und einen möglichst genau zentrierten Preßling zu erzielen, ist es erfindungsgemäß vorteilhaft, die Änderung des Durchmessers des Außenmantels 102 auf den Bereich der Einsätze 130 bzw. 140 im wesentlichen zu beschränken. Zwischen diesen Einsätzen weist der Außenmantel 102 in dem bei 150 angedeuteten Bereich im wesentlichen einen konstanten Außendurchmesser auf. Es hat sich als besonders vorteilhaft erwiesen, an die zylindrischen Abschnitte 156, 166 zur Kapselmitte hin jeweils einen Bereich 157 bzw. 167 mit einem nach außen konkaven Querschnittsprofil und daran einen kegelstumpfförmigen Zwischenbereich 158 bzw. 168 anzuschließen und diesem einen Bereich 159, 169 folgen zu lassen, der ein nach außen konvexes Querschnittsprofil aufweist und in den zylindrischen, achsparallelen Mittelbereich 150 übergeht. Wesentlich ist, daß die nach außen konkaven Bereiche 157 und 167 etwa spiegelbildlich zu dem Querschnittsprofil 136 bzw. 146 der Einsätze ausgebildet sind, wobei die Linie 170 die Spiegelsymmetrieachse darstellt und der bei β angedeutete Krümmungswinkel des Außenmantels etwa im Verhältnis der prozentualen Schrumpfung zum Krümmungswinkel 8 des benachbarten Einsatzes verkleinert ist.

Die Figur 2 zeigt eine abgewandelte Ausführungsform, ähnlich Figur 1, bei der alle gleichen oder ähnlichen Teile mit um hundert erhöhten Bezugsziffern versehen sind. Der wesentliche Unterschied besteht darin, daß die Einsätze 230 und 240 ein bei 239 und 249 im wesentlichen spitz zulaufendes Querschnittsprofil aufweisen, sodaß der entsprechend ausgebildete Deckel 210 und der entsprechend ausgebildete Boden 220 sich bis unmittelbar an den Innenmantel 204 erstrecken und mit diesen einen stumpfen Winkel a bzw. a' bilden. Es hat sich gezeigt, daß diese Ausbildung für eine exakte Zentrierung des Preßlings vorteilhaft ist. Bei der Ausführung nach Figur 2 ist eine Ausbauchung des Innenmantels 204 nicht erforderlich. Dagegen kann bei der Ausführung gemäß Figur 1 eine geringe nach außen gerichtete Ausbauchung des Innenmantels vorteilhaft sein. Die Ausbauchung des Außen- und/oder Innenmantels kann in Verbindung mit beliebig ausgebildeten Einsätzen erfindungsgemäß vorteilhaft sein. Auch kann die Ausbauchung in Kombination mit einem spiralgeschweißten Außen-und/oder Innenrohr vorteilhaft sein.

Die Figur 3 zeigt eine abgewandelte Ausführungsform, ähnlich Figur 2, bei der alle gleichen oder ähnlichen Teile mit um hundert erhöhten Bezugsziffern versehen sind. Der wesentliche Unterschied besteht darin, daß die Einsätze 330 und 340 mit Spitzen 339 und 349 versehen sind und daß keine Blecheinlagen vorgesehen sind. Die Ausbauchung 303 von jedem der zylindrischen Abschnitte 356, 366 aus in axialer Richtung, jeweils zur Kapselmitte hin gesehen zunächst in einem ein konkaves Querschnittsprofil aufweisenden Bereich 357, 367 allmählich und stetig zunimmt, wobei die Neigung des Außenmantels 302 gegen die Kapselachse ebenfalls allmählich und stetig zunimmt, dann über einen kegelförmigen Zwischenbereich 358, 368 die Neigung des Außenmantels 302 im wesentlichen etwa konstant bleibt und sich ein Bereich 359, 369 anschließt, in dem der Außenmantel 302 ein nach außen konvexes Querschnittsprofil aufweist und allmählich und stetig in einen achsparallelen Mittelbereich 350 übergeht. Dabei bilden die Bereiche mit sich änderndem Querschnitt des Außenmantels 302 jeweils einen Übergangsbereich 355, 365, der im Bereich eines Einsatzes 330 bzw. 340 angeordnet ist. Die Querschnittskontur 336, 346 der Einsätze 330, 340 ist etwa ein Spiegelbild der Kontur des Außenmantels in den Übergangsbereichen 355, 365, das an der Linie 370 der gewünschten Zylinderform des Preßlings gespiegelt, jedoch in radialer Richtung gedehnt ist, wobei das Maß der Dehnung etwa dem Verhältnis von Differenz zwischen Außen- und Innendurchmesser des Preßlings zu Durchmesserschrumpfung der Kapsel, vorzugsweise unter Berücksichtigung der Änderung der Querschnittsfläche mit kleiner werdenden Radius, entspricht.

Bei 316, 318, 326 und 328 sind die Einsätze 330 bzw. 340 direkt mit dem Außen- bzw. Innenmantel dicht verschweißt. 337 und 347 sind zylindrische Abschnitte der Einsätze 330 bzw. 340, die den zylindrischen Abschnitten 137, 147 bzw. 237, 247 der Figur 1 und 2 entsprechen.

### Beispiel:

Um einen Preßling mit einem Außendurchmesser von 144 mm für das Extrudieren eines Rohres aus rostfreiem Stahl mit einem Außendurchmesser von 50 mm und einer Wandstärke von 5 mm herzustellen, wurde als Außenmantel für die Kapsel ein spiralgeschweißtes 600 mm langes Rohr mit einem Außendurchmesser von 154 mm und einer Wandstärke von 1,5 mm an seinen beiden Enden durch Walzen oder Drehdrücken eingeschnürt, derart, daß an den Enden zylindrische Abschnitte mit einem Außendurchmesser von 144 mm, entsprechend den Abschnitten 156, 166; 256, 266; 356, 366 der Figur 1 bis 3 vorhanden waren, an die sich Übergangsbereich anschlossen, die entsprechend den Übergangsbereichen 155, 165; 255, 265; 355, 365 geformt waren. Dann wurden die Enden des Außenmantels plan geschliffen. An einem ersten Ende wurde eine einen Boden bildende Blecheinlage ähnlich der Einlage 120 in Figur 1, einerseits dicht mit dem Außenmantel und andererseits dicht mit einem Innenmantel verschweißt, der aus einem 590 mm langen längsgeschweißten Rohr mit einer Wandstärke von 1,5 mm und einem Innendurchmesser von 40 mm bestand.

Bis zur Anlage an das Bodenblech wurde ein ring- bzw. trichterförmiger Einsatz, ähnlich dem Einsatz 140, der aus niedriglegiertem Kohlenstoffstahl mit ca. 0,004% Kohlenstoffbestand von dem genannten ersten Ende des Außenmantels aus eingeschoben und mittels Punktschweißen befestigt.

Die Kapsel wurde stehend auf eine Platte gestellt, mit Pulver gefüllt und mit 80 Hz vibriert und auf etwa 68% der theoretischen Dichte verdichtet und gleichzeitig mit einer trichterförmigen als Deckel dienenden Blecheinlage ähnlich 110 in Figur 1, versehen, die zwischen Innen- und Außenmantel von oben mit großem Druck eingeschoben wurde. Dann wurde die Blecheinlage mit dem Innen- und Außenmantel dicht verschweißt, wie in Figur 1 bei 116 und 118 angedeutet. Dann wurde der vordere ring- bzw. trichterförmige Einsatz von oben eingeschoben, der ähnlich 130 in Figur 1 ausgebildet war und aus niedrig legiertem Kohlenstoffstahl mit ca. 0,004% C bestand. Mit Vorteil wurde dieser ringförmige Einsatz mittels Punktschweißen an der trichterförmigen Blecheinlage oder dem Innen- oder Außenmantel angeschweißt.

Die Kapsel wurde kaltisostatisch gepreßt bei 4700 bar in Wasser auf eine Dichte von 88% der theoretischen Dichte. Dabei schrumpfte der Preßling auf 144 mm Außendurchmesser, d.h. auf dieselbe Abmessung wie die eingezogenen zylindrischen Abschnitte an den Enden. Die Abmessung von 144 mm entsprach ebenfalls dem Innendiameter des Containers der Extrudionspresse. Eine perfekte Zentrierung war damit gewährleistet. Zudem war auch der Innendurchmesser des Preßlings fast genau 40 mm.

Der Preßling war auch im übrigen vollständig gerade und konnte nach induktiver Erwärmung auf 1200°C direkt zu dem gewünschten nahtlosen Rohr aus rostfreiem Stahl extrudiert werden, ohne daß weitere Bearbeitungen notwendig waren. Der aus niedriglegiertem Kohlenstoffstahl bestehende vordere Abschnitt des Rohres wurde abgeschnitten. Von dem rostfreien Stahl wurde nichts abgeschnitten. Dadurch, daß der Einsatz konisch ist, hielt man bei dem extrudierten Rohr eine gegen die Rohrachse etwa senkrechte Trennungslinie zwischen dem extrudierten Einsatz und dem rostfreien Stahl. Der Teil des Rohres, der aus rostfreiem Material bestand, hatte eine fehlerfreie Oberfläche. Der Materialverlust wurde dadurch auf ein Minimum eingeschränkt.

Um eine gute Trennung zwischen dem vorderen Abschnitt des extrudierten Rohres, der aus niedriglegiertem Kohlenstoffstahl besteht, und dem gewünschten nahtlosen Rohr aus rostfreiem Stahl zu erzielen, kann erfindungsgemäß eine Glasschicht auf der der Pulverfüllung 308 zugewandten Fläche des vorderen Einsatzes aufgebracht werden. Hierzu kann es zweckmäßig sein, das vordere Einsatzstück 330 zu erwärmen und die Fläche 336 mit Glaspulver zu bestreuen, wobei die Temperatur des Einsatzstückes so gewählt wird, daß das Glaspulver erweicht und festklebt. Durch eine derartige Glaszwischenschicht wird die Trennung zwischen dem niedriglegierten Kohlenstoffstahl und dem rostfreien Stahl bei Erhalt des extrudierten Rohres wesentlich erleichtert, so daß die beiden Stahlsorten völlig getrennt voneinander und ohne Vermischung erhalten werden.

In analoger Weise kann auch die an die Pulverfüllung 308 angrenzende Fläche des bodenseitigen Einsatzstückes 340 mit einer Glasschicht versehen werden, die eine Trennung von rostfreiem Material und niedriglegiertem Kohlenstoffstahl erleichtert.

Die Einsatzstücke 130, 140, 230, 240, 330 und 340 können auch aus pulverförmigem Ausgangsmaterial gepreßt werden. Hierzu kann z.B. wasseratomisiertes Weicheisen bzw. wasseratomisierter kohlenstoffarmer Stahl verwendet werden, der kaltisostatisch zu der gewünschten Form der genannten Einsatzstück gepreßt und anschließend gesintert wird. Die Pressung des Weicheisenpulvers kann kaltisostatisch in einer Kunststofform vorgenommen werden, wobei der Druck vorzugsweise mindestens genauso hoch, wenn nicht höher als der Druck der für die kaltisostatische Pressung gewählt wird, die für die Herstellung der Kapseln verwendet wird. Durch anschließende Heißinterung kann ein dichtes Material erhalten werden. Alternativ oder zusätzlich kann durch Aufbringen einer äußeren Glasschicht, in diesem Fall auch auf den Stirnseiten 134, 234, 334, bzw. 144, 244 und 344 sowie den Umfangsflächen eine Abdichtung erhalten werden.

Die Ausführungsform gemäß Fig. 4 entspricht weitgehend derjenigen gemäß Fig. 3. Lediglich die Einsatzstücke weisen eine abgeänderte Form auf. Der vordere Einsatz 330' besteht aus zwei Ringen 380 und 381, die mittels mehrerer Punktschweißungen 382 zusammengehalten sind. Anstelle von zwei Ringen 380, 381 können natürlich auch drei und mehrere Ringe vorgesehen sein, deren äußere Kontur eine Annäherung an die ideale Kontur des vorderen Einsatzstückes darstellt, welche durch die Kurve 336 der Fig. 3 bzw. den kreisbogenförmigen Querschnitt 236 der Fig. 2 bzw. 136 der Fig. 1 gegeben ist. Bei der Ausführungsform gemäß Fig. 4 besteht der bodenseitige Einsatz 340' aus einer ringförmigen Platte. Auch hier können, falls erwünscht, zusätzliche Ringe mit abgestuftem Außendurchmesser und/oder abgestuftem Innendurchmesser vorgesehen sein, um eine Annäherung an das gewünschte ideale Profil, z.B. eine Annäherung an das Profil 346 gemäß Fig. 1 zu erzielen.

## Patentansprüche

1. Ringförmige Kapsel für Preßlinge zur pulvermetallurgischen Herstellung von Rohren, wobei die Kapsel einen Außen- und Innenmantel aus dünnem, duktilem Blech aufweist, zwischen denen ein Innenraum mit ringförmigem Querschnitt zur Aufnahme von isostatisch zu pressenden Metall- oder Legierungspulvern vorhanden ist, der an seinen Stirnseiten mittels ringförmiger Deckel dicht verschließbar ist, dadurch gekennzeichnet, daß zumindest der Außenmantel (102; 202; 302) einen in Richtung der Kapsellängsachse sich ändernden Umfang aufweist, wobei die den Stirnseiten der Kapsel benachbarten Mantelendabschnitte (156, 166; 256, 266; 356, 366) die radialen Abmessungen des fertigen Preßlings aufweisen und der Mantelmittelabschnitt (150; 250; 350) mit einer die Schrumpfung beim isostatischen Pressen ausgleichenden, von der Kapselachse gleichmäßig nach außen gerichteten Ausbauchung versehen ist und der Mantelmittelabschnitt mit den Endabschnitten über sich von diesen aus konisch erweiternde Mantelzwischenabschnitte (155, 165; 255, 265; 355, 365) verbunden ist und daß zumindest an der vorderen Stirnseite der Kapsel ein aus Vollmaterial bestehender oder aus Pulver gepreßter, eine plane äußere Stirnfläche aufweisender, mit einer zentralen Bohrung (132, 142; 232, 242; 332, 342) zur Aufnahme des Innenmantels (104; 204; 304) versehener, sich kegel-, halbkugelförmig oder konisch verjüngender Einsatz (130, 140; 230, 240; 330, 340; 330', 340') vorgesehen ist, wobei sich der sich verjüngende Teil des Einsatzes (130, 140; 230, 240; 330, 340; 330', 340') in den sich konisch erweiternden Mantelzwischenabschnitt (155, 165; 255, 265; 355, 356) hineinerstreckt.

2. Kapsel nach Anspruch 1, dadurch gekennzeichnet, daß der sich verjüngende Teil des Einsatzes (130, 140; 230, 240; 330, 340; 330', 340') sich in etwa über die gesamte axiale Länge des sich konisch erweiternden Mantelzwischenabschnitts (155, 165; 255, 265; 355, 365) in diesen hineinerstreckt.

3. Kapsel nach Anspruch 1 oder 2, dadurch gekennzeichnet, daß die Einsätze (130, 140; 230, 240; 330, 340) ein Querschnittsprofil (136, 146; 236, 246; 336, 339; 346, 349) aufweisen, das in etwa ein Spiegelbild des Querschnittsprofils der sich konisch erweiternden Mantelzwischenabschnitte (155, 165; 255, 265; 355, 365) darstellt, gespiegelt an der gewünschten Zylinderform (170; 270; 370) der Preßlings, jedoch im Verhältnis von Durchmesser des Preßlings zu der beim isostatischen Pressen in radialer Richtung erfolgenden Durchmesserschrumpfung vergrößert ist.

4. Kapsel nach einem oder mehreren der Ansprüche 1 bis 3, dadurch gekennzeichnet, daß zumindest der Einsatz (130; 230) an der vorderen Stirnseite der Kapsel (101; 201) zwischen der Wandung seiner zentralen Bohrung (132; 232) und seinem größten Außendurchmesser zum Kapselinneren hin eine Begrenzungsfläche mit einem etwa kreisbogenförmigen Querschnittsprofil (136; 236) aufweist, wobei der Mittelpunkt des Kreisbogenprofils (136; 236) etwa im Bereich der kreisförmigen Schnittlinie zwischen der planen Stirnfläche des Einsatzes und seiner zentralen Bohrung (132; 232) oder innerhalb dieser kreisförmigen Schnittlinie liegt.

5. Kapsel nach einem oder mehreren der Ansprüche 1 bis 4, dadurch gekennzeichnet, daß die Einsätze (130, 140; 230, 240) aus elektrisch leitendem Metall, vorzugsweise Weicheisen, bestehen.

6. Kapsel nach einem oder mehreren der Ansprüche 1 bis 5, dadurch gekennzeichnet, daß die Einsätze (330, 340) als die Kapsel (301) stirnseitig verschließende Deckel aufgebildet und mit dem Außenmantel (302) und Innenmantel (304) verschweißt sind.

7. Verfahren zum Herstellen von ringförmigen Kapseln für das isostatische Pressen von Preßlingen zur pulvermetallurgischen Herstellung von Rohren, wobei die Kapseln einen Außen- und Innenmantel aus dünnem, duktilem Blech aufweisen, zwischen denen ein Kapselinnenraum mit ringförmigem Querschnitt zur Aufnahme von isostatisch zu pressenden Metall- oder Legierungspulvern vorhanden ist und zumindest der Außenmantel einen in Richtung der Kapsellängsachse sich ändernden Umfang aufweist, dessen den Stirnseiten der Kapsel benachbarten Mantelendabschnitte die radialen Abmessungen des fertigen Preßlings aufweisen und dessen Mantelmittelabschnitt mit einer die Schrumpfung beim isostatischen Pressen ausgleichenden, von der Kapselachse gleichmäßig nach außen gerichteten Ausbauchung versehen ist, wobei der Mantelmittelabschnitt mit den Endabschnitten über sich von letzteren aus konisch erweiternde Mantelzwischenabschnitte verbunden ist und wobei der Kapselinnenraum an seinen Stirnseiten mittels ringförmiger Deckel dicht verschlossen wird und zumindest an seiner vorderen Stirnseite ein aus Vollmaterial bestehender oder aus Pulver gepreßter, eine plane äußere Stirnfläche aufweisender, mit einer zentralen Bohrung zur Aufnahme des Innenmantels versehener, sich kegel-, halbkugelförmig oder konisch verjüngender Einsatz so eingesetzt wird, daß sich der sich verjüngende Teil des Einsatzes in den sich konisch erweiternden Mantelzwischenabschnitt hineinerstreckt, dadurch gekennzeichnet, daß Außen- und Innenmantel aus Rohren gefertigt werden und zumindest bei dem zur Fertigung des Außenmantels dienenden Rohr der Rohrdurchmesser mit dem Durchmesser der Ausbauchung des Mantelmittelabschnittes übereinstimmt und die beiden Enden des Rohres durch Walzen oder Drehdrücken soweit eingeschnürt werden, daß an seinen Enden die zylindrischen Mantelendabschnitte mit einem dem Durchmesser des fertigen Preßlings entsprechenden verringerten Durchmesser und daran anschließend sich konisch erweiternde Mantelzwischenabschnitte entstehen.

8. Verfahren nach Anspruch 7, dadurch gekennzeichnet, daß die Deckel an ihrer dem die Pulverfüllung aufnehmenden Innenraum der Kapsel zugewandten Seite mit einer Glasschicht überzogen werden.

9. Verfahren nach Anspruch 7 oder 8, dadurch gekennzeichnet, daß zumindest das Rohr des Außenmantels der Kapsel durch Spiralschweißen oder Extrudieren erzeugt wird.

10. Verfahren zur pulvermetallurgischen Herstellung von Rohren, wobei Preßlinge durch isostatisches Pressen von Metall- oder Legierungspulvern in ringförmigen Kapseln hergestellt werden, die einen Außen- und Innenmantel aus dünnem, duktilem Blech aufweisen, zwischen denen ein Kapselinnenraum mit ringförmigen Querschnitt zur Aufnahme des zu pressenden Pulvers vorhanden ist und bei denen zumindest der Außenmantel einen in Richtung der Kapsellängsachse sich ändernden Umfang aufweist, dessen den Stirnseiten der Kapsel benachbarten Mantelendabschnitte die radialen Abmessungen des fertigen Preßlings aufweisen und dessen Mantelmittelabschnitt mit einer die Schrumpfung beim isostatischen Pressen ausgleichenden, von der Kapselachse gleichmäßig nach außen gerichteten Ausbauchung versehen ist, wobei der Mantelmittelabschnitt mit den Endabschnitten über sich von letzteren aus konisch erweiternde Mantelzwischenabschnitte verbunden ist und wobei der Kapselinnenraum an seinen Stirnseiten mittels ringförmiger Deckel dicht verschlossen wird und zumindest an seiner vorderen Stirnseite ein aus Vollmaterial bestehender oder aus Pulver gepreßter, eine plane äußere Stirnfläche aufweisender, mit einer zentralen Bohrung zur Aufnahme des Innenmantels versehener, sich kegel-, halbkugelförmig oder konisch verjüngender Einsatz so eingesetzt wird, daß sich der sich verjüngende Teil des Einsatzes in den sich konisch erweiternden Mantelzwischenabschnitt hineinerstreckt, dadurch gekennzeichnet, daß die plane äußere Stirnfläche des an der vorderen Stirnseite der Kapsel vorgesehenen Einsatzes an ihrem äußeren Umfang mit einer abgeschrägten Kante versehen und zur Erzielung einer guten Schmierung beim Extrudiervorgang das zur Schmierung dienende Glas in Form einer Glasrondelle an der Stirnseite des Preßlings im Rezipienten der Extrusionspresse plaziert wird und durch die abgeschrägte Kante an der vorderen Stirnseite des Einsatzes und durch genaue Anpassung des genau zylindrischen Außendurchmessers des Preßlings an den zylindrischen Innendurchmesser des Rezipienten der Extrusionspresse während des gesamten Extrudiervorganges etwa gleichmäßig in Umfangrichtung verteilt zwischen dem Werkzeug und der Oberfläche des extrudierten Rohres zugeführt wird.

## Revendications

1. Capsule pour ébauches en vue de la production, par la métallurgie des poudres, de tubes, la capsule présentant une enveloppe extérieure et une enveloppe intérieure en tôle mince ductile, entre lesquelles est délimité un espace intérieur ayant une section annulaire et qui peut être obturé à ses deux extrémités par deux couvercles annulaires, caractérisée par le fait qu'au moins l'enveloppe extérieure (102; 202; 302) présente un pourtour variable dans le sens de l'axe de la capsule, les zones (156, 166; 256, 266; 356, 366) en bout de l'enveloppe, voisines des faces frontales de la capsule, ayant les dimensions radiales de l'ébauche terminée, et la zone médiane (150; 250; 350) de l'enveloppe présentant un évasement régulier dirigé vers l'extérieur vu depuis l'axe de la capsule et à l'opposé de la contraction qui se produit lors de la compression isostatique, ladite zone médiane de l'enveloppe étant reliée aux zones en bout de l'enveloppe par des zones de transition (155, 165; 255, 265; 355, 365) s'élargissant, en direction de la zone médiane, en forme de cônes, et qu'au moins à la face frontale avant de la capsule, il est prévu une pièce rapportée (130,140; 230, 240; 330, 340; 330', 340') en matière pleine ou moulée en poudre avec une face frontale extérieure plane et un passage central (132, 142; 232, 242; 332, 342) où est introduite l'enveloppe intérieure (104; 204; 304), cette pièce ayant une forme conique, hémisphérique ou en entonnoir, la partie allant se rétrécissant (130, 140; 230, 240; 330, 340; 330', 340') pénétrant dans la zone (155, 165; 255, 265; 355, 365) présentant un élargissement conique.

2. Capsule suivant la revendication 1, caractérisée par le fait que la partie de la pièce rapportée (130, 140; 230, 240; 330, 340; 330', 340') allant se rétrécissant, pénètre dans la zone conique de transition (155, 165; 255, 265; 355, 365) de l'enveloppe sur presque toute la longueur de ladite zone.

3. Capsule suivant la revendication 1 ou 2, caractérisée par le fait que les pièces rapportées (130, 140; 230, 240; 330, 340) présentent une section transversale (136, 146; 236, 246; 336, 339; 346, 349) qui est à peu près l'image spéculaire de la section transversale de la zone conique de transition de l'enveloppe, se réflétant à la forme cylindrique désirée (170; 270; 370) de l'ébauche, mais augmentée en sens radial en fonction du rapport entre le diamètre de l'ébauche et la réduction du diamètre résultant de la compression isostatique.

4. Capsule suivant l'une ou plusieurs des revendications 1 à 3, caractérisée par le fait qu'au moins la pièce rapportée (130; 230) à la face frontale avant de la capsule (101; 201) présente entre la paroi de son passage central (132; 232) et son plus grand diamètre extérieur une face orientée vers l'intérieur de la capsule et ayant un profil à section transversale à peu près en forme d'arc de cercle (136; 236), le centre du profil à section transversale en arc de cercle (136; 236) se trouvant à peu près dans la zone de la ligne d'intersection en arc de cercle entre la face frontale plane de la pièce rapportée et son passage central (132; 232), ou à l'intérieur de cette ligne d'intersection.

5. Capsule suivant l'une ou plusieurs des revendications 1 à 4, caractérisée par le fait que les pièces rapportées (130, 140; 230, 240) sont faites dans un métal conducteur d'électricité, de préférence en fer doux.

6. Capsule suivant l'une ou plusieurs des revendications 1 à 5, caractérisée par le fait que les pièces rapportées (330, 340) sont des couvercles obturant la capsule (301) .frontale- ment, et assemblés avec l'enveloppe extérieure (302) et l'enveloppe intérieure (304) par soudure.

7. Procédé pour la réalisation de capsules annulaires en vue de la compression isostatique d'ébauches pour la fabrication, par la métallurgie des poudres, de tubes, les capsules présentant une enveloppe extérieure et une enveloppe intérieure en tôle mince ductile, par lesquelles est délimité un espace intérieur annulaire où est mise la poudre de métal ou d'alliages métalliques devant subir une compression isostatique, et dont au moins l'enveloppe extérieure présente un contour variable dans le sens de l'axe de la capsule, les zones à proximité des faces frontales de ladite capsule ayant les dimensions radiales de l'ébauche terminée et sa zone médiane présentant un évasement s'étendant régulièrement vers l'extérieur par rapporte à l'axe de la capsule, à l'opposé de la réduction résultant de la compression isostatique, cette zone médiane étant reliée aux zones en bout de la capsule par des zones coniques s'ouvrant vers la zone médiane, le compartiment intérieur de la capsule étant obturé de façon étanche à ses faces frontales par des couvercles annulaires, et dont au moins la face frontale avant est munie d'une pièce rapportée, moulée en matière pleine ou en poudre et qui présente une face frontale plane et est munie d'un passage central pour l'enveloppe intérieure et a une forme conique ou hémisphérique ou en entonnoir, cette pièce étant introduite dans la capsule de façon que sa partie allant se rétrécissant pénètre dans la zone- conique de transition de l'enveloppe, caractérisé par le fait que l'enveloppe extérieure et l'enveloppe intérieure sont faites de tubes et qu'au moins le tube utilisé pour la confection de l'enveloppe extérieure présente un diamètre correspondant au diamètre de l'évasement de la zone médiane de l'enveloppe et que le diamètre des deux extrémités du tube est réduit au rouleau ou par une pression par rotation de sorte à conférer à ces extrémités cylindriques un diamètre correspondant à celui de l'ébauche terminée, et suivi par des zones de transition présentant un évasement conique.

8. Procédé suivant la revendication 7, caractérisé par le fait que les couvercles portent sur leur face regardant l'intérieur de la capsule, rempli de la poudre à comprimer, une couche en verre.

9. Procédé suivant la revendication 7 ou 8, caractérisé par le fait qu'au moins le tube servant à la réalisation de l'enveloppe extérieure soit fait par soudure en spirale ou par extrusion.

10. Procédé pour la fabrication par la métallurgie des poudres de tubes, leurs ébauches étant réalisées par compression isostatique de poudres de métal ou d'alliages métalliques dans des capsules annulaires qui comportent une enveloppe extérieure et une enveloppe intérieure en tôle mince ductile, délimitant un compartiment intérieur de section annulaire pour la poudre à comprimer et dont au moins l'enveloppe extérieure présente un contour changeant dans le sens de l'axe de la capsule, les zones à proximité des faces frontales de ladite capsule présentant les dimensions radiales de l'ébauche terminée et sa zone médiane présentant un évasement s'étendant régulièrement vers l'extérieur par rapport à l'axe de la capsule, à l'opposé de la réduction résultant de la compression isostatique, cette zone médiane étant reliée aux zones en bout de la capsule par des zones coniques s'ouvrant vers la zone médiane, le compartiment de la capsule étant obturé de façon étanche à ses faces frontales par des couvercles annulaires, et dont au moins la face frontale avant est munie d'une pièce rapportée, moulée en matière pleine ou en poudre et qui présente une face frontale plane et est munie d'un passage central pour l'enveloppe intérieure et a une forme conique ou hémisphérique ou en entonnoir, cette pièce étant introduite dans la capsule de façon que sa partie allant se rétrécissant pénètre dans la zone conique de transition de l'enveloppe, caractérisé par le fait que la face frontale plane extérieure de la pièce rapportée prévue à la face frontale avant de la capsule porte sur son pourtour extérieur un chanfrein et que le verre servant de lubrifiant pendant l'extrusion est appliqué sous forme de rondelle sur la face frontale de l'ébauche se trouvant dans le récipient de la presse d'extrusion et que, grâce au chanfrein pratiqué à la face frontale avant de la pièce rapportée et à l'adaptation exacte du diamètre extérieur très exactement cylindrique de l'ébauche au diamètre cylindrique intérieur du récipient de la presse d'extrusion, il est réparti uniformément dans le sens périphérique, pendant toute l'opération d'extrusion, entre l'outil et la surface du tube extrudé.

## Claims

1. Annular capsule for blanks for the powder metallurgical production of tubes, the capsule comprising an outer and an inner wall of thin ductile metal sheet between which there is an inner space of annular cross-section for receiving metal or alloy powders to be isostatically pressed which is adapted to be sealingly closed at its end sides by means of annular covers, characterized in that at least the outer wall (102; 202; 302) comprises a periphery varying in the direction of the capsule longitudinal axis, the wall end portions (156, 166; 256, 266; 356, 366) adjacent the end sides of the capsule having the radial dimensions of the finished blank and the wall center portion (150; 250; 350) being provided with a bulge which compensates the shrinkage on isostatic pressing and is directed uniformly outwardly from the capsule axis and the wall center portion being connected to the end portions via wall intermediate portions (155, 165; 255, 265; 355, 365) widening conically from the latter and that at least at the front end of the capsule a funnel-shaped, hemispherical or conical tapering insert (130, 140; 230, 240; 330, 340; 330', 340') is provided which consists of solid material or is pressed from powder, has a planar outer end face and is provided with a central bore (132, 142; 232, 242; 332, 342) for receiving the inner wall (104; 204; 304), the tapering portion of the insert (130, 140; 230, 240; 330, 340; 330', 340') extending into the conically widening wall intermediate portion (155, 165; 255, 265; 355, 365).

2. Capsule according to claim 1, characterized in that the tapering portion of the insert (130, 140; 230, 240; 330, 340; 330', 340') extends into the conically widening wall intermediate portion (155, 165; 255, 265; 355, 365) substantially over the entire axial length of the latter.

3. Capsule according to claim 1 or 2, characterized in that the inserts (130, 140; 230, 240; 330, 340) have a cross-sectional profile (136, 146; 236, 246; 336, 339; 346, 349) which represents substantially a mirror image of the cross-sectional profile of the conically widening wall intermediate portions (155, 165; 255, 265; 355, 365) mirrored at the desired cylindrical form (170; 270; 370) but enlarged in the ratio of the diameter of the blank to the diameter shrinkage taking place in the isostatic pressing in the radial direction.

4. Capsule according to one or more of claims 1 to 3, characterized in that at least the insert (130; 230) at the front end of the capsule (101; 201) comprises between the wall of its central bore (132; 232) and its greatest outer diameter towards the capsule interior a boundary surface having a substantially arcuate cross-sectional profile (136; 236), the center point of the arcuate profile (136; 236) lying substantially in the region of the circular intersecting line between the planar end face of the insert and its central bore (132; 232) or within said circular intersecting lines.

5. Capsule according to one or more of claims 1 to 4, characterized in that the inserts (130, 140; 230, 240) consist of electrically conductive metal, preferably soft iron.

6. Capsule according to one or more of claims 1 to 5, characterized in that the inserts (330, 340) are constructed as covers closing the capsule (301) at the end faces and are welded to the outer wall (302) and inner wall (304).

7. Method of making annular capsules for the isostatic pressing of blanks for the powder metallurgical production of tubes, the capsules comprising an outer and an inner wall of thin ductile sheet metal between which a capsule interior of annular cross-section is present for receiving metal or alloy powders to be isostatically pressed and at least the outer wall comprises a periphery which varies in the direction of the capsule longitudinal axis and the wall end portions of which adjacent the ends of the capsule have the radial dimensions of the finished blank and the wall center portion of which is provided with a bulge which compensates the shrinkage in isostatic pressing and which is directed uniformly outwardly from the capsule axis, the wall center portion being connected to the end portions via wall intermediate portions widening conically from the latter and the capsule interior being sealingly closed at its ends by means of annular covers and at least at its front end a funnel-shaped, hermispherical or conical tapering insert consisting of solid material or pressed from powder, having a planar outer end face and provided with a central bore for receiving the inner wall is inserted in such a manner that the tapering portion of the insert extends into the conically widening wall intermediate portion, characterized in that the outer and inner walls are made from tubes and at least in the case of the tube serving for the production of the outer wall the tube diameter corresponds to the diameter of the bulge of the wall center portion and the two ends of the tube are constricted by rolling or rotary pressing to such an extent that at its ends the cylindrical wall end portions with a reduced diameter corresponding to the diameter of the finished blank and adjoining conically widening wall intermediate portions are formed.

8. Method according to claim 7, characterized in that the covers are coated with a glass layer at their side facing the interior of the capsule receiving the powder filling.

9. Method according to claim 7 or 8, characterized in that at least the tube of the outer wall of the capsule is produced by spiral welding or extruding.

10. Method for the powder metallurgical production of tubes, blanks being made by isostatic pressing of metal or alloy powders in annular capsules which have an outer and inner wall of thin ductile sheet metal between which a capsule interior of annular cross-section is present for receiving the powder to be pressed and in which at least the outer wall comprises a periphery which varies in the direction of the capsule longitudinal axis and the wall end portions of which adjacent the ends of the capsule have the radial dimensions of the finished blank and the wall center portion of which is provided with a bulge which compensates the shrinkage in isostatic pressing and which is directed uniformly outwardly from the capsule axis, the wall center portion being connected to the end portions via wall intermediate portions conically widening from the latter and the capsule interior being sealingly closed at its ends by means of annular covers and at least at its front end a funnel-shaped, hemispherical or conical tapering insert which consists of solid material or is pressed from powder, has a planar outer end face and is provided with a central bore for receiving the inner wall is inserted in such a manner that the tapering portion of the insert extends into the conically widening wall intermediate portion, characterized in that the planar outer end face of the insert provided at the front end of the capsule is provided at its outer periphery with a bevelled edge and for obtaining a good lubrication in the extrusion operation the glass serving for lubrication is placed in the form of a glass disk at the end of the blank in the container or receiver of the extrusion press and by the bevelled edge at the front end of the insert and by exact adaptation of the exactly cylindrical outer diameter of the blank to the cylindrical inner diameter of the container or receiver of the extrusion press during the entire extrusion operation is supplied distributed substantially uniformly in the peripheral direction between the tool and the surface of the extruded tube.
